# EUROPÄISCHE PATENTSCHRIFT

(11) **EP 2 444 254 B1**
(45) Veröffentlichungstag und Bekanntmachung des Hinweises auf die Patenterteilung: **10.07.2013**
(21) Anmeldenummer: 10188553.1
(22) Anmeldetag: 22.10.2010
(51) Int. Cl.: B41N 1/08, B41N 3/03

(54) **Lithoband für die elektrochemische Aufrauung sowie Verfahren zu dessen Herstellung**
Aluminum alloy strip for electrochemical roughening and method for producing same
Bande lithographique pour rendre rugueux de manière électrochimique et son procédé de fabrication

(43) Veröffentlichungstag der Anmeldung: 25.04.2012
(73) Patentinhaber: Hydro Aluminium Rolled Products GmbH, 41515 Grevenbroich (DE)
(72) Erfinder: Kernig, Bernhard, 50969 Köln (DE); Settele, Christoph, 41063 Mönchengladbach (DE); Güßgen, Olaf, 40764 Langenfeld (DE)
(74) Vertreter: Cohausz & Florack

(56) Entgegenhaltungen:
- EP-A1- 0 470 529
- EP-A1- 0 778 158
- EP-A2- 1 172 228
- EP-A2- 1 232 878
- DE-A1- 19 823 790
- US-A- 5 998 044

## Beschreibung

Die Erfindung betrifft ein Lithoband für die elektrochemische Aufrauung, bestehend aus einer gewalzten Aluminiumlegierung. Weiterhin betrifft die Erfindung auch ein Verfahren zur Herstellung eines solchen Lithobandes, bei dem ein aus einer Aluminiumlegierung bestehendes Lithoband kaltgewalzt wird und bei dem das Lithoband nach dem letzten Kaltwalzstich einer Entfettungsbehandlung mit gleichzeitigem Beizschritt mit einem wässrigen Beizmedium unterzogen wird, wobei das wässrige Beizmedium mindestens 1,5 bis 3 Gew.-% eines Gemisches aus 5 - 40 % Natriumtripolyphosphat, 3 - 10 % Natriumgluconat, 3 - 8 % nicht-ionischen und anionischen Tensiden und optional 0,5 bis 70% Soda enthält und die Natriumhydroxid-Konzentration im wässrigen Beizmedium zwischen 0,1 Gew.-% und 5 Gew.-% beträgt. Schließlich betrifft die Erfindung noch ein Verfahren zur Herstellung eines Druckplattenträgers sowie die vorteilhafte Verwendung des Lithobandes.

An die Oberflächenbeschaffenheit von Lithobändern, d.h. von Aluminiumbändern zur Herstellung lithografischer Druckplattenträger, werden sehr hohe Anforderungen gestellt. Lithobänder werden üblicherweise einem elektrochemischen Aufrauschritt unterzogen, welcher eine flächendeckende Aufrauung und ein strukturloses Aussehen zur Folge haben sollte. Die aufgeraute Struktur ist wichtig für das Aufbringen einer photosensitiven Schicht auf die aus den Lithobändern hergestellten Druckplattenträger. Um gleichmäßig aufgeraute Oberflächen herstellen zu können, ist daher eine besonders ebene Oberfläche der Lithobänder erforderlich. Die Topografie der Lithobandoberfläche ist im Wesentlichen ein Abdruck der Walzentopografie des letzten Kaltwalzstichs. Erhebungen und Vertiefungen in der Walzenoberfläche führen zu Riefen bzw. Stegen in der Lithobandoberfläche, welche bei den weiteren Fertigungsschritten zur Herstellung der Druckplattenträger teilweise erhalten bleiben können. Die Qualität der Lithobandoberfläche und damit der Druckplattenträger wird damit durch die Qualität der Walzenoberfläche und somit einerseits durch die Schleifpraxis bei der Oberflächenbehandlung der Walzen und andererseits durch den laufenden Verschleiß der Walzen bestimmt.

Ein Maß zur Bestimmung der Oberflächenqualität des Lithobandes stellt die mittlere Rauheit Rₐ nach DIN EN ISO 4287 und DIN EN ISO 4288 dar. Bei den derzeitigen Verfahren zur Herstellung von Lithobändern werden im letzten Kaltwalzstich bereits Oberflächen mit einem üblichen mittleren Rauheitswert Rₐ von ca. 0,15 µm bis 0,25 µm erzeugt. Diese Rauheitswerte sind für viele Anwendungsbereiche ausreichend.

So ist es beispielsweise aus dem Stand der Technik der EP 0 470 529 A1, der US 5,998,044 oder der DE 198 23 790 A1 bekannt, die Oberfläche von Aluminiumblechen zur Herstellung von Druckplattenträgern bzw. von Aluminium-Lithoband mittels des mittleren Rauheitswertes Rₐ zu spezifizieren.

Es ist aus dem Stand der Technik der EP 1 172 228 A1, der EP 0 778 158 A1 oder der EP 1 232 878 A2 weiterhin bekannt, die maximale Peakhöhe Rₚ zur Spezifikation der Topographie von Druckplattenträgern zu verwenden.

In den letzten Jahren werden jedoch immer mehr Druckplatten mit sehr flachen Aufraustrukturen und/oder einer relativ dünnen photosensitiven Beschichtung nachgefragt. Diese werden beispielsweise in der immer weiter verbreiteten CtP-Technik eingesetzt, bei der die Druckerplatten direkt digital über einen Computer belichtet werden können. Weiterhin nimmt auch die Dicke der verwendeten Beschichtungen ab und deren Komplexität zu. Bei den derzeitig verfügbaren Druckplattenträgern kommt es bei diesen Anwendungen immer wieder zu Druckfehlern. Eine flache Topografie des Lithobandes nach dem Walzen stellt daher ein immer wichtiger werdendes Qualitätskriterium für Lithobänder dar.

Es wurde versucht, das Schleifen der Walzen zu optimieren, um flachere Walzstrukturen zu erhalten. Die Schleifpraxen sind jedoch bereits weitgehend optimiert, so dass sich weitere Qualitätssteigerungen auf diese Weise nur sehr schwer erreichen lassen. Weiterhin nimmt die Oberflächenqualität der Walzen nach dem Schleifen durch den Verschleiß beim Walzen wieder ab, so dass ein häufiges Nachschleifen der Walzen erforderlich ist. Schließlich können sehr glatte Walzenoberflächen nur eine geringe Reibkraft auf die Lithobandoberfläche ausüben, so dass es zum Schlupf zwischen der Walze und dem Lithoband und dadurch zu einer Störung des Walzprozesses oder einer Beschädigung des Lithobands kommen kann.

Bei anderen, aus dem Stand der Technik der WO 2006/122852 A1 und der WO 2007/141300 A1 bekannten Verfahren, werden die Lithobänder nach dem Walzen gebeizt, um störende Oxidinseln auf der Oberfläche der Bänder zu entfernen und dadurch die nachfolgende elektrochemische Aufrauung zu verbessern. Auf diese Weise kann die Oberflächengüte der Druckplattenträger zwar grundsätzlich verbessert werden, das Problem der zuvor genannten Druckfehler bleibt jedoch weiterhin bestehen.

Ausgehend von diesem Stand der Technik liegt der vorliegenden Erfindung die Aufgabe zu Grunde, ein Lithoband und ein Verfahren zu dessen Herstellung zur Verfügung zu stellen, mit denen die zuvor genannten Nachteile aus dem Stand der Technik vermieden oder zumindest reduziert werden können.

Diese Aufgabe wird bei einem gattungsgemäßen Lithoband erfindungsgemäß dadurch gelöst, dass die Bandoberfläche eine Topografie aufweist, deren maximale Peakhöhe Rp und/oder Sp maximal 1,4 µm, bevorzugt maximal 1,2 µm, insbesondere maximal 1,0 µm, beträgt.

Unter der Topografie einer Bandoberfläche wird deren Abweichung von einer idealen Ebene verstanden. Sie kann über eine Funktion Z(x,y) beschrieben werden, welche jedem Punkt der Bandoberfläche (x,y) die lokale Abweichung von der mittleren Höhe der Oberfläche zuweist. Der Mittelwert der Funktion Z(x,y), d.h. die Position der mittleren Oberfläche, ist demnach auf 0 gesetzt, wie sich aus folgender Formel ergibt: $〈 Z \left(x⁢y\right) 〉 = \frac{1}{F} \int \int Z \left(x⁢y\right) ⁢ dxdy = 0$

F ist die Größe der Integrationsfläche. Lokale Erhebungen entsprechen positiven Werten und lokale Senkungen entsprechen negativen Werte von Z(x,y).

Die Eigenschaften einer solchen Topografie lassen sich durch verschiedene Kennwerte bestimmen. Ein üblicher Kennwert ist die mittlere Rauheit Rₐ bzw. die mittlere quadratische Rauheit Rq nach DIN EN ISO 4287 und DIN EN ISO 4288. Diese Kennwerte sind über die folgenden Gleichungen definiert: $\begin{matrix}{R}_{a} = \frac{1}{L} \int \left|Z\left(x\right)\right| ⁢ dx \\ {R}_{q} = \sqrt{\frac{1}{L} \int Z ⁢ {\left(x\right)}^{2} ⁢ dx}\end{matrix}$

Z (x) ist ein Profil der Oberfläche, d.h. ein eindimensionaler Schnitt durch die Funktion Z (x,y). L ist die Länge des Integrationsintervalls. Zur Bestimmung der Oberflächengüte einer Fläche werden in der Praxis an verschiedenen Stellen der Oberfläche eindimensionale Profile Z (x) durch lineare Abtastung gemessen und die entsprechenden Werte Rₐ und R_{q} ermittelt.

Die Werte für Sₐ und Sq ergeben sich aus einer zweidimensionalen Vermessung der Oberfläche, also der Topographie Z (x,y). Die Berechnung der Werte Sₐ und S_{q} erfolgt anhand der nachfolgenden Gleichung, wobei A die Größe der Integrationsfläche ist: $\begin{matrix}{S}_{a} = \frac{1}{A} \int \int \left|Z\left(x⁢y\right)\right| ⁢ dxdy \\ {S}_{q} = \sqrt{\frac{1}{A} \int \int Z ⁢ {\left(x⁢y\right)}^{2 } ⁢ dxdy}\end{matrix}$

Im Rahmen der vorliegenden Erfindung ist erkannt worden, dass die im Stand der Technik auftretenden Druckfehler häufig durch einzelne, besonders hohe Walzstege hervorgerufen werden, welche bei der Fertigung zu Druckplattenträgern teilweise erhalten bleiben können. Bei der Beschichtung der Druckplattenträger kann es dann im Bereich dieser Walzstege zu Unterbrechungen in der photosensitiven Schicht kommen, was beim Einsatz der fertigen Druckplatten zu Druckfehlern führt. Die hohen Walzstege haben sich bei Druckplattenträgern mit einer flachen Aufraustruktur und/oder einer relativ dünnen photosensitiven Beschichtung als besonders problematisch herausgestellt.

Das Vorliegen einzelner hoher Walzstege wird durch den bisher verwendeten Kennwert Rₐ bzw. Sₐ zur Charakterisierung der Lithobandoberfläche jedoch nur unzureichend erfasst. Demgegenüber kann die Wahrscheinlichkeit hoher Walzstege und damit das Auftreten der genannten Druckfehler dadurch reduziert werden, dass das Lithoband bzw. das Verfahren zu dessen Herstellung hinsichtlich eines anderen, bisher nicht beachteten Rauheitskennwerts optimiert wird. Durch die Beschränkung der maximalen Peakhöhe Rp und/oder Sp auf maximal 1,4 µm, bevorzugt maximal 1,2 µm, insbesondere maximal 1,0 µm, können Lithobänder zur Verfügung gestellt werden, welche den heutigen hohen Anforderungen an die Oberflächenqualität, beispielsweise beim Einsatz der CtP-Technik, genügen.

Zur Bestimmung der maximalen Peakhöhe Rp eines Lithobandes können in der Praxis an drei Stellen des Lithobandes quer zur Walzrichtung Profile Z(x) über eine Länge von beispielsweise jeweils 4,8 mm vermessen werden, um einen Wert für Rp zu bestimmen. Für jedes dieser Profile gilt ${R}_{p} = max \left(Z\left(x\right)\right) ,$ wobei die Funktion max(Z) den Maximalwert von Z(x) liefert. Sₚ wird über eine Flächenmessung mit der Gleichung ${S}_{p} = max \left(Z\left(x⁢y\right)\right) ,$ ermittelt, wobei die Funktion max(Z) den Maximalwert von Z(x,y) liefert. Die zu vermessende Fläche kann in der Praxis beispielsweise quadratisch sein und eine Kantenlänge von 800µm aufweisen.

Bevorzugt wird zur Ermittlung der maximalen Peakhöhe Rp jeweils ein Profil Z(x) in der Mitte und an den Seiten des Lithobandes gemessen.

Es versteht sich, dass für die Messung der Profile Z(x) bzw. der Topographie Z(x,y) nur die Bereiche des Lithobandes in Frage kommen, welche später zu Druckplattenträgern weiterverarbeitet werden sollen. Beschädigte Bereiche oder Bereiche mit Walzfehlern kommen beispielsweise nicht in Betracht.

In einer ersten Ausführungsform des Lithobands weist die Bandoberfläche eine Topografie auf, deren reduzierte Peakhöhe Rₚₖ und/oder Sₚₖ maximal 0,4 µm, bevorzugt maximal 0,37 µm, beträgt. Es hat sich herausgestellt, dass die Qualität der Bandoberfläche im Hinblick auf die Druckfehlerfreiheit durch eine zusätzliche Kontrolle der reduzierten Peakhöhe Rₚₖ und/oder Sₚₖ weiter verbessert werden kann.

Die reduzierte Peakhöhe Rₚₖ wird nach DIN EN ISO 13 565 bestimmt. Die reduzierte Peakhöhe Sₚₖ wird ebenfalls nach DIN EN ISO 13 565 durch eine Flächenmessung ermittelt. In der Praxis können die Profile Z (x) bzw. die Topographie Z (x,y) wie zuvor für Rp bzw. Sp beschrieben gemessen werden.

In einer weiteren Ausführungsform beträgt die Dicke des Lithobandes 0,5 mm bis 0,1 mm. Es hat sich herausgestellt, dass gerade konventionelle Lithobänder mit geringen Dicken hohe Walzstege aufweisen können. Daher kann die Oberflächenqualität dünner Lithobänder durch die Beschränkung der maximalen Peakhöhe Rp und/oder Sp bzw. der reduzierten Peakhöhe Rₚₖ und/oder Sₚₖ besonders verbessert werden.

Gute Materialeigenschaften der Lithobänder werden in einer weiteren Ausführungsform des Lithobandes dadurch erreicht, dass das Lithoband aus einer AA1050, AA1100, AA3103 oder AlMg0.5 Legierung besteht.

In einer weiteren bevorzugten Ausführungsform weist das Lithoband folgende Legierungszusammensetzungen in Gew.-% auf:

| | |
|---|---|
| 0,3 % ≤ | Fe ≤ 1,0 %, |
| 0,05 % ≤ | Mg ≤ 0,6 %, |
| 0,05 % ≤ | Si ≤ 0,25 %, |
| | Mn ≤ 0,05 %, |
| | Cu ≤ 0,04 %, |
| | |
| Rest Al sowie unvermeidbare Verunreinigungen, einzeln max. 0,05 %, in Summe max. 0,15 %. | |

Dadurch kann das Lithoband besonders hinsichtlich seiner Festigkeits- bzw. Warmfestigkeitseigenschaften anwendungsbezogen verbessert werden.

Hohe Biegewechselbeständigkeiten und gleichzeitig eine sehr gute thermische Stabilität des Lithobandes können in einer weiteren Ausführungsform dadurch erreicht werden, dass das Lithoband folgende Legierungsgehalte in Gew.-% aufweist:

| | |
|---|---|
| 0,3 % ≤ | Fe ≤ 0,4 %, |
| 0,2 % ≤ | Mg ≤ 0,6 %, |
| 0, 05 % ≤ | Si ≤ 0,25 %, |
| | Mn ≤ 0,05 %, |
| | Cu ≤ 0,04 % |

In einer weiteren Ausführungsform weist das Lithoband folgende Legierungsgehalte in Gew.-% auf:

| | |
|---|---|
| 0,3 % ≤ Fe ≤ 0,4 %, | |
| 0,1 % ≤ Mg ≤ 0,3 %, | |
| 0,05 % ≤ Si ≤ 0,25 %, | |
| | Mn ≤ 0,05 %, |
| | Cu ≤ 0,04 %. |

Auf diese Weise können die Aufraueigenschaften und die Warmfestigkeit des Lithobandes verbessert werden.

Gemäß einer weiteren Ausführungsform weisen die Verunreinigungen der Legierung des Lithobandes folgende Grenzwerte in Gew.-% auf:

| |
|---|
| Cr ≤ 0,01 %, |
| Zn ≤ 0,02 %, |
| Ti ≤ 0,04 %, |
| B ≤ 50 ppm. |

Titan kann zur Kornfeinung bis zu einer Konzentration von 0,04 Gew.-% auch bewusst hinzulegiert werden.

Die oben genannte Aufgabe wird in einer weiteren Lehre der Erfindung bei einem gattungsgemäßen Verfahren zur Herstellung eines erfindungsgemäßen Lithobandes erfindungsgemäß dadurch gelöst, dass der Flächenabtrag durch die Entfettungsbehandlung mit gleichzeitigem Beizschritt mindestens 0,25 g/m², bevorzugt mindestens 0,4 g/m² beträgt.

Es wurde erkannt, dass die störenden hohen Walzstege auf der Lithobandoberfläche nach dem letzten Kaltwalzstich durch eine spezifische Entfettungsbehandlung mit gleichzeitigem Beizschritt reduziert werden können. Bekannt sind Beizbehandlungen zur Entfernung von Oxidinseln, die gezielte Entfernung von Walzstegen war bisher nicht bekannt. Durch die spezielle Wahl des Beiz- bzw. Entfettungsmediums und der Prozessparameter ist es nun jedoch möglich, stattdessen oder zusätzlich eine Topografie der Lithobandoberfläche zu erreichen, welche gegenüber den bisher bekannten Lithobändern eine deutlich geringere Druckfehleranfälligkeit wegen hoher Walzstege aufweist. Da die Entfettungsbehandlung mit Beizschritt von Lithobandoberflächen ein sehr kritischer Prozess ist, erfordert das Verfahren eine sehr enge Auswahl der Prozessparameter. Insbesondere sind die Zusammensetzung des Beizmediums sowie die Beiztemperatur und die Beizdauer so einzustellen, dass bei der Lithobandoberfläche während der Entfettungsbehandlung mit Beizschritt ein Flächenabtrag von mindestens 0,25 g/m² erreicht wird. Dadurch kann eine Topografie der Lithobandoberfläche erreicht werden, deren maximale Peakhöhe Rp und/oder Sp max. 1,4 µm, bevorzugt max. 1,2 µm, insbesondere max. 1,0 µm, beträgt

Unter dem Flächenabtrag wird das während der Entfettungsbehandlung mit Beizschritt abgetragene Gewicht des Lithobandes pro Fläche verstanden. Zur Bestimmung des Flächenabtrags wird das Lithoband vor und nach der Entfettungsbehandlung mit Beizschritt gewogen. Der daraus berechnete Gewichtsverlust dividiert durch die Größe der behandelten Fläche ergibt den Flächenabtrag. Bei einer beidseitigen Entfettungsbehandlung mit Beizschritt des Lithobandes ist demnach die Fläche der Vorderseite und der Rückseite zu addieren.

Als besonders vorteilhaft hat sich ein eingestellter Flächenabtrag zwischen 0,25 g/m² und 0,6 g/m², bevorzugt zwischen 0,4 g/m² und 0,6 g/m² herausgestellt. Auf diese Weise ist der Abtrag einerseits groß genug, um die hohen Stege zu reduzieren, anderseits wird die Dicke des Lithobandes nicht zu stark reduziert. Grundsätzlich sollte der Abtrag aber auch so gering wie möglich gehalten werden, so dass ein möglichst geringer Materialverlust bei der Entfettungsbehandlung mit Beizschritt entsteht.

Die Topografie der Lithobandoberfläche kann bei einer bevorzugten Ausführungsform des Verfahrens dadurch verbessert werden, dass die Natriumhydroxid-Konzentration im wässrigen Beizmedium zwischen 2 und 3,5 Gew.-% beträgt und optional die Entfettungsbehandlung mit Beizschritt bei Temperaturen zwischen 70 und 85 °C für eine Dauer zwischen 1 und 3,5 s erfolgt. Bei diesen Konzentrationen, Temperaturen und Behandlungsdauern kann besonders prozesssicher die erfindungsgemäße Topographie erreicht werden.

Eine weitere Verbesserung wird dadurch erreicht, dass die Natriumhydroxid-Konzentration im wässrigen Beizmedium zwischen 2,6 und 3,5 Gew.-% beträgt und/oder die Beiztemperatur zwischen 76 und 84 °C beträgt. Hierdurch wird eine kürzere Behandlungsdauer bei dennoch homogener Entfernung hoher Walzstege ermöglicht. Eine weitere Verbesserung in der Geschwindigkeit der Entfettungsbehandlung mit Beizschritt des Lithobandes kann dadurch erreicht werden, dass die Beizdauer zwischen 1 und 2 s, bevorzugt zwischen 1.1 und 1.9 s beträgt.

Gemäß einer weiteren Ausführungsform des Verfahrens wird das Lithoband im letzten Kaltwalzstich auf eine Enddicke von 0,5 mm bis 0,1 mm gewalzt. Bei diesen bevorzugt eingesetzten Walzdicken tretenden besonders hohe Walzstege auf, welche durch die Entfettungsbehandlung mit Beizschritt stark reduziert werden können.

Als Aluminiumlegierung wird gemäß einer weiteren Ausführungsform des Verfahrens AA1050, AA1100, AA3103 oder AlMg0.5 verwendet. Diese Aluminiumlegierungen haben sich für die Eigenschaften der Lithobänder als besonders vorteilhaft erwiesen.

In einer weiteren Ausführungsform des Verfahrens weist die Aluminiumlegierung folgende Legierungszusammensetzung in Gew.-% auf:

| | |
|---|---|
| 0,3 % ≤ | Fe ≤ 1,0 %, |
| 0,1 % ≤ | Mg ≤ 0,6 %, |
| 0,05 % ≤ | Si ≤ 0,25 %, |
| | Mn ≤ 0,05 %, |
| | Cu ≤ 0,04 %, |
| | |
| Rest Al sowie unvermeidbare Verunreinigungen, einzeln max. 0,05 %, in Summe max. 0,15 %. | |

Die Wirkung der Entfettungsbehandlung mit Beizschritt wird durch die Legierung des Lithobands beeinflusst. Es wurde festgestellt, dass bei dieser Legierungszusammensetzung mit den ausgewählten Prozessparametern für die Entfettungsbehandlung mit Beizschritt sehr gute Ergebnisse bezüglich der Oberflächentopografie und gleichzeitig gute Materialeigenschaften der Lithobänder erreicht werden können.

In weiteren Ausführungsformen des Verfahrens weist die Aluminiumlegierung folgende Legierungsgehalte in Gew.-% auf:

| | |
|---|---|
| 0,3 % ≤ | Fe ≤ 0,4 %, |
| 0,1 % ≤ | Mg ≤ 0,3 %, |
| 0,05 % ≤ | Si ≤ 0,25 %, |
| | Mn ≤ 0, 05 %, |
| | Cu ≤ 0,04 %. |

Die Verunreinigungen der Legierung des Lithobandes weisen gemäß einer weiteren Ausführungsform folgende Grenzwerte auf:

| |
|---|
| Cr ≤ 0,01 %, |
| Zn ≤ 0,02 %, |
| Ti ≤ 0,04 %, |
| B ≤ 50 ppm, |

wobei Titan zur Kornfeinung bis zu einem Wert von 0,04 Gew.-% auch bewusst hinzulegiert werden kann.

Für die Vorteile der bevorzugten Legierungszusammensetzungen wird auf die entsprechenden Ausführungen bezüglich des Lithobands verwiesen.

Die Gefügeeigenschaften des Lithobands können in einer weiteren Ausführungsform des Verfahrens dadurch verbessert werden, dass das Lithoband vor dem Kaltwalzen warmgewalzt wird und optional vor dem Warmwalzen eine Homogenisierungsbehandlung und/oder während des Kaltwalzens eine Zwischenglühung durchgeführt wird.

Die oben genannte Aufgabe wird gemäß einer weiteren Lehre der vorliegenden Erfindung auch durch ein Verfahren zur Herstellung eines Druckplattenträgers gelöst, welcher eine Topografie aufweist, deren maximale Peakhöhe Rₚ und/oder Sₚ maximal 1,4 µm beträgt und welcher aus einem erfindungsgemäßen Lithoband hergestellt wird. Der Druckplattenträger weist bevorzugt eine Topografie auf, deren maximale Peakhöhe Rₚ und/oder Sₚ maximal 1,2 µm, insbesondere maximal 1,0 µm, beträgt.

In einer bevorzugten Ausführungsform des Verfahrens zur Herstellung eines Druckplattenträgers weist dieser eine photosensitive Beschichtung mit einer Dicke von weniger als 2 µm, vorzugsweise von weniger als 1 µm auf. Die hohen Walzstege bisheriger Lithobleche führten besonders bei dünnen photosensitiven Beschichtungen zu Druckfehlern, so dass sich in diesem Fall eine besondere Verbesserung der Druckplattenqualität ergibt. Bevorzugt weist der Druckplattenträger eine transparente photosensitive Schicht auf, welche Vorteile bei der Belichtung bietet. Bei diesen Schichten kann die vollständige Bedeckung des Druckplattenträgers erst spät nach dem Druck festgestellt werden, so dass fehlerhafte Druckplattenträger höhere Kosten verursachen. Durch die Verbesserung der Topografie und die damit verbundenen Reduzierung der Druckfehler können die Kosten durch Druckfehler daher stark reduziert werden.

Der Druckplattenträger kann bevorzugt eine Breite von 200 mm bis 2800 mm, weiter bevorzugt von 800 mm bis 1900 mm, insbesondere von 1700 mm bis 1900 mm, und eine Länge von 300 bis 1200 mm, insbesondere 800 mm bis 1200 mm, aufweisen.

Der Druckplattenträger kann bevorzugt in der CtP-Technik, d.h. für eine CtP-Druckplatte verwendet werden. Bei der CtP-Technik ist die Oberflächenstruktur des Druckplattenträgers besonders kritisch, da die flachen Aufraustrukturen bzw. die relativ dünne photosensitive Beschichtung bei hohen Walzstegen vermehrt zu Druckfehlern führen können. Zudem werden in der CtP-Technik häufig transparente photosensitive Schichten mit den zuvor genannten Problemen eingesetzt. Durch die im Vergleich zu Druckplattenträgern aus dem Stand der Technik flache Topografie des erfindungsgemäßen Druckplattenträgers können die Druckqualität damit verbessert und die Kosten reduziert werden.

Weitere Merkmale und Vorteile der vorliegenden Erfindung ergeben sich aus der nachfolgenden Beschreibung von Ausführungsbeispielen des erfindungsgemäßen Lithobands und des erfindungsgemäßen Verfahrens, wobei auf die beigefügte Zeichnung Bezug genommen wird. In der Zeichnung zeigen
- Fig. 1: eine schematische Darstellung der Bestimmung der maximalen Peakhöhe Rₚ und der reduzierten Peakhöhe Rₚₖ nach DIN EN ISO 13 565,
- Fig. 2: ein Ausführungsbeispiel des erfindungsgemäßen Verfahrens,
- Fig. 3: die Ergebnisse einer Topografiemessung einer Lithobandoberfläche nach dem letzten Kaltwalzstich,
- Fig. 4: ein Profil aus der in Fig. 3 dargestellten Topografiemessung,
- Fig. 5: die Ergebnisse einer Topografiemessung der Lithobandoberfläche aus Fig. 3 nach Durchführung eines Ausführungsbeispiels des erfindungsgemäßen Verfahrens,
- Fig. 6: ein Profil aus der in Fig. 5 dargestellten Topografiemessung,
- Fig. 7: die Ergebnisse einer Topografiemessung einer Lithobandoberfläche nach dem letzten Kaltwalzstich und
- Fig. 8: die Ergebnisse einer Topografiemessung der Lithobandoberfläche aus Fig. 7 nach Durchführung eines Ausführungsbeispiels des erfindungsgemäßen Verfahrens.

Fig. 1 zeigt eine schematische Darstellung der Bestimmung der maximalen Peakhöhe Rp sowie der reduzierten Peakhöhe Rₚₖ nach DIN EN ISO 13 565.

Im linken Bereich 2 der Fig. 1 ist eine eindimensionale Profilfunktion Z(x) in einem Intervall mit den Grenzen 0 und L aufgetragen. Die Funktion Z(x) liefert zu jedem Punkt x einen Wert Z(x), welcher der lokalen Position der tatsächlichen Oberfläche, d.h. der Höhenabweichung der Oberfläche von der mittleren Oberfläche bei <Z (x) > = 0 µm entspricht.

Im rechten Bereich 4 der Fig. 1 ist die sogenannte Abbott-Firestone-Kurve Z_{AF} (Q) 6 aufgetragen. Bei dieser Kurve handelt es sich um die kumulative Wahrscheinlichkeitsdichtefunktion des Oberflächenprofils Z (x). Sie liefert zu einem prozentualen Wert Q zwischen 0 und 100 % (aufgetragen auf der Abszisse) denjenigen Höhenwert Z_{AF}, über dem sich der entsprechende prozentuale Anteil der Oberfläche befindet. Die Abbott-Firestone-Kurve Z_{AF} (Q) kann damit implizit durch folgende Gleichung definiert werden: $Q = \frac{1}{L} ⁢ {\int }_{Z \left(x\right) \geq {Z}_{AF} \left(Q\right)} ⅆ x$

L ist die Länge des gemessenen Profils Z(x), d.h. die Größe des Definitionsbereichs von Z(x). Der Integrationsbereich ist der Teil der Gesamtlänge, für den die Ungleichung Z(x) ≥ Z_{AF}(Q) erfüllt ist.

Indem eine Tangente 8 durch den Wendepunkt der Abbott-Firestone-Kurve 6 gelegt wird, kann durch die Schnittpunkte dieser Tangente 8 mit der 0%-Linie 10 und der 100%-Linie 12 ein Kernbereich der Oberfläche definiert werden, dessen Ausdehnung als Kernrauheitstiefe Rₖ bezeichnet wird. Die gemittelte Höhe der aus dem Kernbereich herausragenden Spitzen wird als reduzierte Peakhöhe Rₚₖ und die gemittelte Tiefe der aus dem Kernbereich herausragenden Riefen als reduzierte Riefentiefe Rᵥₖ bezeichnet. Weiterhin ist in Fig. 1 auch die maximale Peakhöhe Rp eingezeichnet, welche dem Abstand der höchsten Spitze zum Mittelwert bei 0 µm entspricht.

Die maximale Peakhöhe Rp bzw. die reduzierte Peakhöhe Rₚₖ kann in der Praxis beispielsweise aus an verschiedenen Positionen des Lithobandes quer zur Walzrichtung gemessenen Profilen Z(x) bestimmt werden.

Die reduzierte Peakhöhe Sₚₖ kann in der Praxis entsprechend aus einer Flächenmessung bestimmt werden. Die Berechnung erfolgt analog zur reduzierten Peakhöhe Rₚₖ, wobei die Abbott-Firestone-Kurve Z_{AF} (Q) für Sₚₖ implizit durch folgende Gleichung definiert werden kann: $Q = \frac{1}{A} ⁢ {\int \int }_{Z \left(x⁢y\right) \geq {Z}_{AF} \left(Q\right)} ⁢ dxdy$

A ist die Größe der gemessenen Fläche, d.h. die Größe des Definitionsbereichs von Z (x,y). Der Integrationsbereich ist der Teil der Gesamtfläche, für den die Ungleichung Z (x,y) ≥ Z_{AF}(Q) erfüllt ist.

Fig. 2 zeigt ein Ausführungsbeispiel des erfindungsgemäßen Verfahrens zur Herstellung eines Lithobandes. Bei dem Verfahren 20 wird in einem ersten Schritt 22 zunächst eine Aluminiumlegierung, beispielsweise eine AA1050, AA1100, AA3103 oder AlMg0.5 Legierung, bevorzugt eine Legierung mit der folgenden Zusammensetzung in Gew.-%:

| | |
|---|---|
| 0,3 % ≤ | Fe ≤ 1,0 %, |
| 0,05 % ≤ | Mg ≤ 0,6 %, |

| | |
|---|---|
| 0,05 % ≤ | Si ≤ 0,25 %, |
| | Mn ≤ 0,05 %, |
| | Cu ≤ 0,04 %, |
| Rest Al sowie unvermeidbare Verunreinigungen, einzeln max. 0,05 %, in Summe max. 0,15 %, | |

gegossen. Das Gießen kann generell kontinuierlich oder diskontinuierlich erfolgen, insbesondere in einem kontinuierlichen, halbkontinuierlichen oder diskontinuierlichen Stranggussverfahren. In einem optionalen Schritt 24 kann das Gießprodukt, d.h. insbesondere der Gussbarren oder das Gussband, vor einer weiteren Bearbeitung einer Homogenisierungsbehandlung unterzogen werden, beispielsweise im Temperaturbereich zwischen 480 und 620 °C für mindestens zwei Stunden. Im nachfolgenden Schritt 26 wird das Gießprodukt optional warmgewalzt, vorzugsweise auf eine Dicke zwischen 7 mm und 2 mm. Auf das Warmwalzen kann beispielsweise bei einem im Doppelbandguss-Verfahren hergestellten Lithoband verzichtet werden. Anschließend wird das Warmband dann im Schritt 28 kaltgewalzt, insbesondere auf eine Dicke zwischen 0,5 und 0,1 mm. Während des Kaltwalzens kann optional eine Zwischenglühung erfolgen. Nach dem letzten Kaltwalzstich wird das Lithoband in Schritt 30 einer Entfettungsbehandlung mit Beizschritt mit einem wässrigen Beizmedium unterzogen, wobei das wässrige Beizmedium mindestens 1,5 bis 3 Gew.-% eines Gemisches aus 5 - 40 % Natriumtripolyphosphat, 3 - 10 % Natriumgluconat, 3 - 8 % nicht-ionischen und anionischen Tensiden und optional 0,5 - 70 % Soda enthält, wobei die Natriumhydroxid-Konzentration im wässrigen Beizmedium zwischen 0,1 und 5 Gew.-%, insbesondere zwischen 2 und 3,5 Gew.-%, beträgt, die Entfettungsbehandlung mit Beizschritt bei Temperaturen zwischen 70 und 85 °C für eine Dauer zwischen 1 und 3,5 s erfolgt und ein Flächenabtrag durch die Entfettungsbehandlung mit Beizschritt von mindestens 0,25 g/m² eingestellt wird.

Durch den gewählten Flächenabtrag können hohe Walzstege in der Bandoberfläche so weit reduziert werden, dass das Lithoband nach der Entfettungsbehandlung mit Beizschritt eine Topografie aufweist, deren maximale Peakhöhe Rp und/oder Sₚ maximal 1,4 µm, bevorzugt maximal 1,2 µm, insbesondere maximal 1,0 µm, beträgt und sich besonders für CtP-Druckplattenträger eignet.

In Fig. 3 sind die Ergebnisse einer 3D-Topografiemessung einer Lithobandoberfläche nach dem letzten Kaltwalzstich dargestellt. Die Figur zeigt eine dreidimensionale Ansicht der Oberflächenfunktion Z(x,y) auf einem quadratischen Bereich mit der Seitenlänge 800 µm. Die Höheninformation kann zusätzlich der Skala rechts in Fig. 3 entnommen werden. Die y-Achse liegt parallel zur Walzrichtung des Lithobandes. Es zeigt sich, dass das Lithoband längs zur Walzrichtung, d.h. entlang der y-Achse, hohe Walzstege aufweist, die deutlich als helle Erhebungen zu erkennen sind. Diese Walzstege können den Auftrag einer photosensitiven Schicht stören oder sogar lokal verhindern, so dass sich beim Einsatz der aus diesen Lithobändern hergestellten Druckplattenträger Druckfehler ergeben können.

Fig. 4 zeigt ein Profil Z(x) aus der in Fig. 3 dargestellten Topografiemessung, d.h. einen Schnitt aus der Topografiemessung parallel zur x-Achse. Es ist deutlich zu erkennen, dass die Walzstege in dem Lithoband nach dem Kaltwalzen eine Höhe von mehr als 1,6 µm aufweisen können. Diese hohen Walzstege haben auf den Wert der mittleren Rauheit Rₐ des Lithobandes jedoch nur einen geringen Einfluss.

In Fig. 5 sind die Ergebnisse einer Topografiemessung an der Lithobandoberfläche aus Fig. 3 nach Durchführung eines Ausführungsbeispiels des erfindungsgemäßen Verfahrens, d.h. nach der Entfettungsbehandlung mit Beizschritt gemäß dem erfindungsgemäßen Verfahren dargestellt. In Fig. 5 ist im Wesentlichen der gleiche Bereich des Lithobandes gezeigt wie in Fig. 3. Fig. 6 zeigt analog zu Fig. 4 ein zugehöriges Profil Z(x) aus der in Fig. 5 gezeigten Topografiemessung.

Die Figuren 5 und 6 zeigen, dass durch die Entfettungsbehandlung mit Beizschritt insbesondere die hohen Walzstege deutlich reduziert werden können. Die maximale Peakhöhe Rp liegt in Fig. 6 nun nur noch bei 1,3 µm und damit deutlich unterhalb der maximalen Peakhöhe Rₚ des unbehandelten Lithobands entsprechend Fig. 4.

Durch das erfindungsgemäße Verfahren ist es demnach möglich, eine Bandoberfläche herzustellen, deren maximale Peakhöhe Rp und/oder Sp max. 1,4 µm, bevorzugt max. 1,2 µm, insbesondere max. 1,0 µm, beträgt.

Um praktisch sicherzustellen, dass bei der Produktion der Lithobänder die maximalen Peakhöhen Rp eingehalten werden, können beispielsweise drei Messungen eines Profils quer zur Walzrichtung jeweils außen und in der Mitte des Bandes erfolgen, wobei die Länge des Profils beispielsweise 4,8 mm betragen kann. Der Wert für Sp kann anhand einer quadratischen Flächenmessung mit der Seitenlänge von 800 µm bestimmt werden.

Wie ein Vergleich der Fig. 4 und 6 zeigt, wurde die mittlere Rauheit Rₐ durch die Entfettungsbehandlung mit Beizschritt kaum beeinflusst. Dieser Parameter, auf den bei der konventionellen Herstellung und Charakterisierung von Lithobändern abgestellt wurde, ist demnach nicht geeignet, das Vorliegen störender Walzstege im Lithoband anzuzeigen. Demgegenüber ist die Qualität der Lithobandoberfläche über die Rauheitskennwerte der maximalen Peakhöhe Rp und/oder Sₚ besser einstellbar.

In den Figs. 7 und 8 sind ebenfalls 3D-Topografiemessungen einer Lithobandoberfläche mit der Länge 2146,9 µm und der Breite 2071,7 µm dargestellt, und zwar unmittelbar nach dem letzten Kaltwalzstich (Fig. 7) und nach Durchführung einer Entfettungsbehandlung mit Beizschritt gemäß dem erfindungsgemäßen Verfahren (Fig. 8). Die y-Achse liegt wiederum parallel zur Walzrichtung des Lithobandes. Aus dem Vergleich der Fig. 8 mit der Fig. 7 wird ersichtlich, dass die in Fig. 7 vorhandenen hohen Walzstege längs zur Walzrichtung durch die Entfettungsbehandlung mit Beizschritt stark reduziert werden können, so dass sich eine verbesserte Lithobandoberfläche ergibt.

Ein Lithoband mit einer wie in den Figuren 5, 6 bzw. 8 gezeigten Oberflächentopografie kann insbesondere vorteilhaft als Druckplattenträger mit sehr flachen Aufraustrukturen und/oder bei sehr dünnen photosensitiven Beschichtungen, wie beispielsweise in der CtP-Technik, eingesetzt werden. Weitere Merkmale und Eigenschaften der Erfindung können auch den im Folgenden dargestellten Ergebnissen von Rauheitsmessungen an Ausführungsbeispielen des erfindungsgemäßen Lithobands entnommen werden.

Lithobänder, deren Aluminiumlegierung neben herstellungsbedingten Verunreinigungen die folgenden Legierungsgehalte in Gew.-% aufweisen:

| | |
|---|---|
| 0,30 % ≤ | Fe ≤ 0,40 %, |
| 0,10 % ≤ | Mg ≤ 0,30 %, |
| 0,05 % ≤ | Si ≤ 0,25 %, |
| | Mn ≤ 0,05 %, |
| | Cu ≤ 0,04 %, |
| Rest Al, | |

wurden auf eine Enddicke von 0,14 mm, 0,28 mm bzw. 0,38 mm kaltgewalzt. Bei der Entfettungsbehandlung mit gleichzeitigem Beizschritt wurden identische Parameter eingestellt wie im Ausführungsbeispiel aus Fig. 2.

Vor und nach der Entfettungsbehandlung wurden Rauheitsmessungen an den Oberseiten der Lithobänder durchgeführt, und zwar sowohl in den Randbereichen als auch in der Mitte der Lithobänder. Bei den Rauheitsmessungen wurden jeweils die mittlere Rauheit Sₐ, die reduzierte Riefentiefe Sᵥₖ, die reduzierte Peakhöhe Sₚₖ und die maximale Peakhöhe Sp ermittelt. Die Ergebnisse für das Lithoband mit 0,14 mm Dicke sind in Tabelle 1 dargestellt.

**Tabelle 1**

| **Messposition** | **Zeitpunkt der Messung** | **Sₐ** | **Sᵥₖ** | **Sₚₖ** | **Sₚ** |
|---|---|---|---|---|---|
| Randbereich | vor der Entfettung | 0,22 | 0,23 | 0,35 | 1, 9 |
| | nach der Entfettung | 0,21 | 0,27 | 0,33 | 1,0 |
| Mitte | vor der Entfettung | 0,21 | 0,26 | 0,35 | 1,6 |
| | nach der Entfettung | 0,21 | 0,26 | 0,32 | 1,0 |

Im Stand der Technik wird zur Charakterisierung der Lithobänder bisher die mittlere Flächenrauheit Sₐ verwendet. Tabelle 1 zeigt, dass dieser Rauheitskennwert nicht geeignet ist, die Wirkung der erfindungsgemäßen Entfettungsbehandlung mit Beizschritt bzw. die Oberflächenqualität der Lithobänder hinsichtlich einzelner hoher Walzstege darzustellen. Sein Wert ist nach der Entfettungsbehandlung mit Beizschritt im Wesentlichen unverändert. Auch die reduzierte Riefentiefe Sᵥₖ ist als Indikator für hohe Walzstege ersichtlich ungeeignet. Demgegenüber werden die Werte für die maximale Peakhöhe Sₚ deutlich reduziert und zeigen damit die Verbesserung der Lithobandoberfläche im Hinblick auf die störenden hohen Walzstege an. Eine Optimierung der Lithobänder bzw. des Verfahrens zu deren Herstellung anhand des Rauheitskennwerts Sₚ führt demnach zu einer besonders geringen Anfälligkeit für die zuvor genannten Druckfehler. Auch die reduzierte Peakhöhe Sₚₖ wird durch die Entfettungsbehandlung mit Beizschritt verringert und kann als zusätzlicher Rauheitskennwert verwendet werden.

**Tabelle 2**

| | **Sₚ (Rand)** | | **Sₚ (Mitte)** | |
|---|---|---|---|---|
| **Banddicke** | vor der Entfettung | nach der Entfettung | vor der Entfettung | nach der Entfettung |
| 0,14 mm | 1,9 | 1,0 | 1,67 | 1,1 |
| 0,28 mm | 1, 61 | 1,2 | 1,38 | 1,1 |
| 0,38 mm | 1,3 | 1,0 | 1,3 | 1, 1 |

In Tabelle 2 sind die Ergebnisse für die maximale Peakhöhe Sₚ aus den Rauheitsmessungen an Lithobändern verschiedener Dicke gegenübergestellt. Insbesondere die Lithobänder mit Banddicken 0,3 mm bis 0,1 mm profitieren deutlich von dem erfindungsgemäßen Verfahren, da diese direkt nach dem letzten Kaltwalzstich relativ große Sₚ-Werte von mehr als 1,5 µm aufweisen und damit anfällig für die zuvor genannten Druckfehler sind. Durch die Entfettungsbehandlung mit Beizschritt kann die maximale Peakhöhe Sp für alle gemessenen Banddicken im Wesentlichen auf denselben Wert reduziert werden. Folglich kann die Oberflächenqualität dünner Lithobänder mit dem Verfahren gemäß der vorliegenden Erfindung besonders gut verbessert werden.

Die Ergebnisse in den Tabellen 1 und 2 zeigen weiterhin, dass insbesondere an den Bandrändern hohe Walzstege auftreten. Daher kann die Entfettungsbehandlung mit Beizschritt beispielsweise auch selektiv im Randbereich der Lithobänder erfolgen.

**Tabelle 3**

| **Zeitpunkt der Messung** | **Sₐ** | **Sᵥₖ** | **Sₚₖ** | **Sₚ** |
|---|---|---|---|---|
| vor der Entfettung | 0,22 | 0,23 | 0,43 | 1,51 |
| nach der Entfettung | 0,21 | 0,24 | 0,37 | 1,13 |

In Tabelle 3 sind die Rauheitskennwerte Sₐ, Sᵥₖ, Sₚₖ und Sp gemittelt über Lithobänder verschiedener Dicke wiedergegeben. Die Ergebnisse zeigen deutlich, dass die bisher zur Charakterisierung von Lithobändern herangezogene mittlere Rauheit Sₐ nicht geeignet ist, die Güte einer Lithobandoberfäche hinsichtlich der störenden hohen Walzstege zu verbessern. Demgegenüber zeigen die Werte der maximalen Peakhöhe Rp und/oder Sp und der reduzierten Peakhöhe Rₚₖ und/oder Sₚₖ nach der Entfettungsbehandlung mit Beizschritt eine deutliche Reduzierung, so dass das Lithoband bzw. das Verfahren zu dessen Herstellung durch eine Optimierung hinsichtlich des Parameters Rp und/oder Sp, ggf. in Kombination mit Rₚₖ und/oder Sₚₖ, deutlich verbessert werden kann.

Zur Herstellung des erfindungsgemäßen Lithobands kann beispielsweise das erfindungsgemäße Verfahren verwendet werden. Jedoch ist das erfindungsgemäße Lithoband nicht auf dieses Herstellungsverfahren beschränkt. Auf Grundlage der vorliegenden Erfindung kann der Fachmann durch eine Optimierung auf den Rauheitskennwert Rp und/oder Sp auch weitere Verfahren entwickeln, um zu einem erfindungsgemäßen Lithoband zu gelangen.

## Patentansprüche

1. Lithoband für die elektrochemische Aufrauung, bestehend aus einer gewalzten Aluminiumlegierung,
**dadurch gekennzeichnet, dass** die Bandoberfläche eine Topografie aufweist, deren maximale Peakhöhe Rₚ und/oder Sₚ maximal 1,4 µm beträgt.

2. Lithoband nach Anspruch 1,
**dadurch gekennzeichnet, dass** die Bandoberfläche eine Topografie aufweist, deren reduzierte Peakhöhe Rpₖ und/oder Sₚₖ maximal 0,4 pm beträgt.

3. Lithoband nach Anspruch 1 oder 2,
**dadurch gekennzeichnet, dass** die Dicke des Lithobandes 0,5 mm bis 0,1 mm beträgt.

4. Lithoband nach einem der Ansprüche 1 bis 3,
**dadurch gekennzeichnet, dass** das Lithoband aus einer AA1050, AA1100, AA3103 oder AlMg0.5 Legierung besteht.

5. Lithoband nach einem der Ansprüche 1 bis 4,
**dadurch gekennzeichnet, dass** das Lithoband folgende Legierungszusammensetzung in Gew.-% aufweist:
| | |
|---|---|
| | 0,3 % ≤ Fe ≤ 1,0 %, |
| 0,05 % ≤ Mg ≤ 0,6 %, | |
| 0,05 % ≤ Si ≤ 0,25 %, | |
| | Mn ≤ 0,05 %, |
| | Cu ≤ 0,04 %, |
Rest Al sowie unvermeidbare Verunreinigungen, einzeln max. 0,05 %, in Summe max. 0,15 %.

6. Lithoband nach einem der Ansprüche 1 bis 5,
**dadurch gekennzeichnet, dass** das Lithoband folgende Legierungsgehalte in Gew.-% aufweist:
| | |
|---|---|
| 0,3 % ≤ Fe ≤ 0,4 %, | |
| 0,1 % ≤ Mg ≤ 0,3 %, | |
| 0,05 % ≤ Si ≤ 0,25 %, | |
| | Mn ≤ 0,05 %, |
| | Cu ≤ 0,04 %. |

7. Lithoband nach einem der Ansprüche 1 bis 6,
**dadurch gekennzeichnet, dass** die Verunreinigungen der Legierung des Lithobandes folgende Grenzwerte in Gew.-% aufweisen:
| |
|---|
| Cr ≤ 0,01 %, |
| Zn ≤ 0,02 %, |
| Ti ≤ 0,04 %, |
| B ≤ 50 ppm. |

8. Verfahren zur Herstellung eines Lithobandes nach einem der Ansprüche 1 bis 7,
bei dem ein aus einer Aluminiumlegierung bestehendes Lithoband kaltgewalzt wird und bei dem das Lithoband nach dem letzten Kaltwalzstich einer Entfettungsbehandlung mit gleichzeitigem Beizschritt mit einem wässrigen Beizmedium unterzogen wird, wobei das wässrige Beizmedium mindestens 1,5 bis 3 Gew.-% eines Gemisches aus 5 - 40 % Natriumtripolyphosphat, 3 - 10 % Natriumgluconat, 3 - 8 % nicht-ionischen und anionischen Tensiden und optional 0,5 - 70 % Soda enthält und die Natriumhydroxid-Konzentration im wässrigen Beizmedium zwischen 0,1 und 5 Gew.-% beträgt,
**dadurch gekennzeichnet, dass** der Flächenabtrag durch die Entfettungsbehandlung mit gleichzeitigem Beizschritt mindestens 0,25 g/m² beträgt.

9. Verfahren nach Anspruch 8,
**dadurch gekennzeichnet, dass** die Natriumhydroxid-Konzentration im wässrigen Beizmedium zwischen 2 und 3,5 Gew.-% beträgt.

10. Verfahren nach Anspruch 9,
**dadurch gekennzeichnet, dass** die Entfettungsbehandlung mit Beizschritt bei Temperaturen zwischen 70 und 85 °C für eine Dauer zwischen 1 und 3,5 s erfolgt.

11. Verfahren nach einem der Ansprüche 8 bis 10,
**dadurch gekennzeichnet, dass** die Beiztemperatur zwischen 76 und 84°C beträgt und/oder die Natriumhydroxid-Konzentration im wässrigen Beizmedium zwischen 2,6 und 3,5 Gew.-% beträgt.

12. Verfahren nach einem der Ansprüche 8 bis 11,
**dadurch gekennzeichnet, dass** die Beizdauer zwischen 1 und 2 s beträgt.

13. Verfahren nach einem der Ansprüche 8 bis 12,
**dadurch gekennzeichnet, dass** das Lithoband im letzten Kaltwalzstich auf eine Enddicke von 0,5 mm bis 0,1 mm gewalzt wird.

14. Verfahren nach einem der Ansprüche 8 bis 13,
**dadurch gekennzeichnet, dass** als Aluminiumlegierung AA1050, AA1100, AA3103 oder AlMg0.5 verwendet wird.

15. Verfahren zur Herstellung eines Druckplattenträgers, welcher eine Topografie aufweist, deren maximale Peakhöhe Rₚ und/oder Sₚ maximal 1,4 µm beträgt,
**dadurch gekennzeichnet, dass** der Druckplattenträger aus einem Lithoband nach einem der Ansprüche 1 bis 7 hergestellt wird.

16. Verfahren nach Anspruch 15,
**dadurch gekennzeichnet, dass** der Druckplattenträger eine photosensitive Beschichtung mit einer Dicke von weniger als 2 µm aufweist.

17. Verwendung eines Lithobandes nach einem der Ansprüche 1 bis 7 für einen Druckplattenträger für eine CtP-Druckplatte.

## Claims

1. Litho strip for electrochemical roughening, consisting of a rolled aluminium alloy, **characterised in that** the strip surface has a topography with a maximum peak height Rp and/or Sₚ of a maximum of 1.4 µm.

2. Litho strip according to Claim 1, **characterised in that** the strip surface has a topography with a reduced peak height of Rₚₖ and/or Sₚₖ of a maximum of 0.4 µm.

3. Litho strip according to either Claim 1 or Claim 2, **characterised in that** the thickness of the litho strip is between 0.5 mm and 0.1 mm.

4. Litho strip according to any one of Claims 1 to 3, **characterised in that** the litho strip consists of an AA1050, AA1100, AA3103 or AlMg0.5 alloy.

5. Litho strip according to any one of Claims 1 to 4, **characterised in that** the litho strip has the following alloy composition in percent by weight:
| | |
|---|---|
| 0.3 % ≤ Fe ≤ 1.0 % | |
| 0.05 % ≤ Mg ≤ 0.6 % | |
| 0.05 % ≤ Si ≤ 0.25 % | |
| | Mn ≤ 0.05 % |
| | Cu ≤ 0.04 % |
plus residual Al and unavoidable impurities, to an individual maximum of 0.05 % and totalling a maximum of 0.15 %.

6. Litho strip according to any one of Claims 1 to 5, **characterised in that** the litho strip has the following alloy content in percent by weight:
| | |
|---|---|
| 0.3 % ≤ Fe ≤ 0.4 % | |
| 0.1 % ≤ Mg ≤ 0.3 % | |
| 0.05 % ≤ Si ≤ 0.25 % | |
| | Mn ≤ 0,05 % |
| | Cu ≤ 0.04 % |

7. Litho strip according to any one of Claims 1 to 6, **characterised in that** the impurities in the alloy of the litho strip have the following threshold values in percent by weight:
| |
|---|
| Cr ≤ 0.01 % |
| Zn ≤ 0.02 % |
| Ti ≤ 0.04 % |
| B ≤ 50 ppm. |

8. Method for the manufacture of a litho strip according to claims 1 to 7, in which a litho strip consisting of an aluminium alloy is cold rolled and in which after the final cold rolling action the litho strip is subject to a degreasing process with a simultaneous pickling process in an aqueous pickling medium, wherein the aqueous pickling medium contains at least 1.5 % to 3 % by weight of a mixture of 5 % to 40 % sodium tripolyphosphate, 3 % to 10 % sodium gluconate, 3 % to 8 % non-ionic and anionic surfactants and optionally 0.5 % to 70 % soda and the sodium hydroxide concentration in the aqueous pickling medium is between 0.1 % and 5 % by weight, **characterised in that** the surface erosion caused by the degreasing treatment with simultaneous pickling is at least 0.25 g/m².

9. Method according to Claim 8, **characterised in that** the sodium hydroxide concentration in the aqueous pickling medium is between 2 % and 3.5 % by weight.

10. Method according to Claim 9, **characterised in that** the degreasing treatment with pickling takes place at temperatures between 70 °C and 85 °C for a duration of between 1 and 3.5 seconds.

11. Method according to any one of Claims 8 to 10, **characterised in that** the pickling temperature is between 76 °C and 84 °C and/or the sodium hydroxide concentration in the aqueous pickling medium is between 2.6 % and 3.5 % by weight.

12. Method according to any one of claims 8 to 11, **characterised in that** the pickling duration is between 1 and 2 seconds.

13. Method according to any one of claims 8 to 12, **characterised in that** the litho strip is rolled to a final thickness of 0.5 mm to 0.1 mm in the final cold rolling step.

14. Method according to any one of claims 8 to 13, **characterised in that** AA1050, AA1100, AA3103 or AlMg0.5 are used as an aluminium alloy.

15. Method for the manufacture of a printing plate carrier, wherein the printing plate carrier has a topography with a maximum peak height Rp and/or Sp of a maximum of 1.4 µm, **characterised in that** the printing plate carrier is manufactured from a litho strip according to any one of claims 1 to 7.

16. Method according to Claim 15, **characterised in that** the printing plate carrier has a photosensitive coating with a thickness of less than 2 µm.

17. Use of a litho strip according to any one of Claims 1 to 7 for a printing plate carrier for a CtP printing plate.

## Revendications

1. Bande lithographique destinée à augmenter la rugosité de manière électrochimique, constituée d'un alliage d'aluminium laminé,
**caractérisée en ce que**
la surface de ladite bande présente une topographie dont les pointes ont une hauteur Rₚ et/ou Sₚ inférieure ou égale à 1,4 *µ*m.

2. Bande lithographique selon la revendication 1, **caractérisée en ce que**
la surface de ladite bande présente une topographie dont les pointes ont une hauteur réduite Rₚₖ et/ou Sₚₖ inférieure ou égale à 0,4 *µ*m.

3. Bande lithographique selon les revendications 1 ou 2,
**caractérisée en ce que**
l'épaisseur de ladite bande lithographique est comprise entre 0,5 mm et 0,1 mm.

4. Bande lithographique selon l'une des revendications 1 à 3,
**caractérisée en ce que**
ladite bande lithographique est constituée d'un alliage AA1050, AA1100, AA3103 ou AlMg0,5.

5. Bande lithographique selon l'une des revendications 1 à 4,
**caractérisée en ce que**
ladite bande lithographique présente la composition d'alliage suivante, en % en poids :
| | |
|---|---|
| 0,3 % = Fe = 1,0 %, | |
| 0,05 % = Mg = 0,6 %, | |
| 0,05 % = Si = 0,25 %, | |
| | Mn = 0,05 %, |
| | Cu = 0,04 %, |
le reste étant de l'Al et des impuretés inévitables dont chacune représente au maximum 0,05 %, leur somme représentant au maximum 0,15 %.

6. Bande lithographique selon l'une des revendications 1 à 5,
**caractérisée en ce que**
ladite bande lithographique présente les teneurs d'alliage suivantes, en % en poids :
| | |
|---|---|
| 0,3 % = Fe = 0,4 %, | |
| 0,1 % = Mg = 0,3 %, | |
| 0,05 % = Si = 0,25 %, | |
| | Mn = 0,05 %, |
| | Cu = 0,04 %. |

7. Bande lithographique selon l'une des revendications 1 à 6,
**caractérisée en ce que**
les impuretés de l'alliage de ladite bande lithographique présentent des valeurs limites suivantes, en % en poids :
| |
|---|
| Cr = 0,01 %, |
| Zn = 0,02 %, |
| Ti = 0,04 %, |
| B = 50 ppm. |

8. Procédé de fabrication d'une bande lithographique selon l'une des revendications 1 à 7,
consistant à soumettre une bande lithographique constituée d'un alliage d'aluminium à un laminage à froid et à soumettre ladite bande lithographique, suite à la dernière passe de laminage à froid, à un traitement de dégraissage réalisé en même temps qu'une étape de mordançage au moyen d'un milieu de mordançage aqueux, ledit milieu de mordançage aqueux contenant au moins 1,5 à 3 % en poids d'un mélange constitué de 5 à 40 % de tripolyphosphate de sodium, de 3 à 10 % de gluconate de sodium, de 3 à 8 % d'agents tensioactifs non-ioniques et anioniques et, optionnellement, de 0,5 % à 70 % de Natron, et la concentration d'hydroxyde de sodium dans ledit milieu de mordançage aqueux étant entre 0,1 et 5 % en poids,
**caractérisé en ce que**
ledit traitement de dégraissage, réalisé en même temps que l'étape de mordançage, conduit à une perte de matière surfacique d'au moins 0,25 g/m².

9. Procédé selon la revendication 8,
**caractérisé en ce que**
la concentration d'hydroxyde de sodium dans ledit milieu de mordançage aqueux est entre 2 et 3,5 % en poids.

10. Procédé selon la revendication 9,
**caractérisé en ce que**
ledit traitement de dégraissage associé à l'étape de mordançage est réalisé pendant une durée entre 1 et 3,5 s à une température entre 70 et 85°C.

11. Procédé selon l'une des revendications 8 à 10, **caractérisé en ce que**
la température de mordançage est entre 76 et 84°C et/ou la concentration d'hydroxyde de sodium dans ledit milieu de mordançage aqueux est entre 2,6 et 3,5 % en poids.

12. Procédé selon l'une des revendications 8 à 11, **caractérisé en ce que**
la durée de mordançage est entre 1 et 2 s.

13. Procédé selon l'une des revendications 8 à 12, **caractérisé en ce que** la bande lithographique est laminée lors de la dernière passe de laminage à froid jusqu'à atteindre une épaisseur finale comprise entre 0,5 mm et 0,1 mm.

14. Procédé selon l'une des revendications 8 à 13, **caractérisé en ce que**
l'on utilise en tant qu'alliage d'aluminium de l'AA1050, AA1100, AA3103 ou de l'AlMg0,5.

15. Procédé de fabrication d'un support de plaque d'impression lequel présente une topographie dont les pointes ont une hauteur Rp et/ou Sp inférieure ou égale à 1,4 *µ*m
**caractérisé en ce que**
ledit support de plaque d'impression est fabriqué à partir d'une bande lithographique selon l'une des revendications 1 à 7.

16. Procédé selon la revendication 15,
**caractérisé en ce que**
ledit support de plaque d'impression présente un revêtement photosensible ayant une épaisseur inférieure à 2 *µ*m.

17. Utilisation d'une bande lithographique selon l'une des revendications 1 à 7 pour un support de plaque d'impression destiné à une plaque d'impression CtP.
